# EUROPÄISCHE PATENTSCHRIFT

(11) **EP 1 611 272 B1**
(45) Veröffentlichungstag und Bekanntmachung des Hinweises auf die Patenterteilung: **26.08.2009**
(21) Anmeldenummer: 04725036.0
(22) Anmeldetag: 01.04.2004
(51) Int. Cl.: D01F 1/10, D01F 2/00, D06M 11/42, D06M 11/44, D06M 11/46, D06M 13/188, D06M 15/263, A24D 3/14, D21H 27/08

(54) **CELLULOSISCHE FORMKÖRPER MIT FUNKTIONALER WIRKUNG SOWIE VERFAHREN ZU DEREN HERSTELLUNG**
CELLULOSED MOLDED ARTICLE HAVING A FUNCTIONAL EFFECT AND METHOD FOR PRODUCING THE SAME
CORPS FAÇONNES CELLULOSIQUES A ACTION FONCTIONNELLE ET LEUR PROCEDE DE FABRICATION

(30) Priorität: 04.04.2003 DE 10315749
(43) Veröffentlichungstag der Anmeldung: 04.01.2006
(73) Patentinhaber: THÜRINGISCHES INSTITUT FÜR TEXTIL- UND KUNSTSTOFF-FORSCHUNG e.V., 07407 Rudolstadt-Schwarza (DE)
(72) Erfinder: BÜTTNER, Reiner, 07407 Rudolstadt (DE); MARKWITZ, Hardy, 07407 Rudolstadt (DE); KNOBELSDORF, Carmen, 07318 Saalfeld (DE); BAUER, Ralf, 07407 Rudolstadt (DE); MEISTER, Frank, 07407 Rudolstadt (DE)
(74) Vertreter: Fritz & Brandenburg Patentanwälte
(86) Internationale Anmeldenummer: PCT/EP2004/003466
(87) Internationale Veröffentlichungsnummer: WO 2004/088009

(56) Entgegenhaltungen:
- WO-A-00/63470
- DE-A- 10 140 772
- PATENT ABSTRACTS OF JAPAN Bd. 0152, Nr. 02 (C-0834), 23. Mai 1991 (1991-05-23) & JP 3 054234 A (DAIWABOU KURIEITO KK; others: 02), 8. März 1991 (1991-03-08)

## Beschreibung

Die Erfindung betrifft einen cellulosischen Formkörper sowie ein Verfahren zur Herstellung von cellulosischen Formkörpern nach dem Trocken-Nassextrusionsverfahren mit verbesserten und erweiterten funktionalen Wirkungen insbesondere für den Einsatz in der Medizin, Hygiene, Bekleidung, der Papierherstellung und der Verpackungsindustrie.

Die funktionale Wirkung bezieht sich dabei auf eine gleichmäßige und feindosierbare bakterizide Wirkung, insbesondere bei Wundauflagen, Sport- und Freizeitbekleidung, Krankenhaustextilien, Filter- und Verpackungspapieren.

### Stand der Technik

Es ist bekannt, dass Schwermetallionen wie z. B. Silber-, Quecksilber-, Kupfer-, Zink-und Zirkoniumionen auf Mikroorganismen wie Bakterien, Viren, Pilze und Sporen abtötend oder wachstumshemmend wirken (Thurman et. al., CRC Crit. Rev. In Environ. Contr. 18 (4), S. 295-315 (1989)). Für eine bakterizide Wirkung sind die Silberionen von besonderem Interesse. Der entscheidende Vorteil von Silberionen gegenüber anderen bakterizid wirkenden Metallionen, wie z. B. Hg²⁺, ist die weitestgehende Unempfindlichkeit des menschlichen Metabolismus gegenüber Silber. Die bakterizid wirkende Konzentration wird bei Silber mit 0,01 - 1 mg/l angegeben (Ullman's Encyclopedia of Industrial Chemistry (5. Aufl.), VCH 1993, Volume A 24, S. 160).

Diese Wirkung der Silberionen wird seit langem in den unterschiedlichsten Anwendungen genutzt. Bei der Herstellung von textilen Fasern wird Silber z. B. galvanisch auf der Oberfläche von Polyamidseide abgelagert. Die Verarbeitung von galvanisch versilberter Polyamidseide auf Strick- und Wirkmaschinen ist problematisch, da sich an den Fadenleitorganen teilweise die Silberschicht von der Polyamidseide ablagert und damit zu häufigen Maschinenstillständen führt. Eine weitere bekannte Möglichkeit ist das Einbringen von metallischem Silber, Silber-Zeolith oder Silberglaskeramik in die Fasermatrix von schmelzegesponnenen Fasern wie Polypropylenfasern, Polyesterfasern und Polyamidfasern (Taschenbuch für die TextilIndustrie 2003, Schiele & Schön Berlin, S. 124 ff).

Auch für Acrylfasern wurde der Einsatz von Silber-Zeolith und Silberglaskeramik vorgeschlagen. Auch cellulosische Fasern mit bakteriostatischen oder bakteriziden Eigenschaften sind am Markt. Durch Inkorporieren von Triclosan (2,4,4-Trichloro(II)-hydroxyphenyläther) in cellulosische Fasern erhält man eine permanent bakteriostatische Faser (ITB international Textile Bulletin 3/2002). Diese Substanz ist wirksam gegen Bakterien, die üblicherweise auf der Haut vorkommen, einschließlich krankheitserregender Staphylococcus-Arten.

In der DE 10 140 772 wird ein Verfahren zur Herstellung von cellulosischen Formkörpern mit inkorporierten Algen beschrieben. Die Formkörper sind in der Lage, aus schwermetallhaltigen Medien Metalle zu adsorbieren. Die schwermetallbeladenen Formkörper können als antibakterielles und/oder fungizides Material verwendet werden. Der Gehalt dieser cellulosischen Formkörper an adsorbierten Schwermetallen ist mindestens mit etwa 70 mg/kg, bezogen auf das Gesamtgewicht des cellulosischen Formkörpers, angegeben.

Es wird weiter ausgeführt, dass durch Tauchen einer Faser mit einem Braunalgengehalt bezogen auf das Gewicht der Faser von 11,39 Masse-% in eine 0,05 M AgNO₃-Lösung ein Silbergehalt von 1855 mg/kg Faser erreicht wurde. Da Algen Naturprodukte sind, schwanken die relativ begrenzten Bindungskapazitäten für Schwermetalle. Bei der Bindung von Schwermetallen an Algen spielen unterschiedliche Bindungsmechanismen wie Ionentausch, Komplexierung und andere nicht bekannte Reaktionen eine Rolle. Die Bindung der Schwermetalle an den Algen ist deshalb unspezifisch. Ein weiterer Nachteil dieser Faser ist, dass diese nur Kationen für eine bakterizide Wirkung nutzen können und keine bakteriziden Anionen wie z. B. Benzoesäure und Sorbinsäure.

### Aufgabe der Erfindung

Der Erfindung liegt die Aufgabe zugrunde, einen cellulosischen Formkörper sowie ein Verfahren zur Herstellung von cellulosischen Formkörpern mit funktionaler Wirkung insbesondere für den Einsatz in der Medizin, Hygiene und Bekleidung bereitzustellen, der eine bakterizide Wirkung zeigt und diese insbesondere mit den Vorteilen eines atmungsaktiven Kleidungsstückes verbindet. Eine weitere Aufgabe besteht darin, die Die WO 00/63470 betrifft ein Verfahren zur Herstellung von cellulosischen Formkörpern mit hohem Adsorptionsvermögen, wobei den nach dem Lyocell-Verfahren hergestellten Formkörpern handelsübliche Ionenaustauscher in einer Korngröße von >= 25µm zugesetzt werden. Weiterhin wird die Adsorption von Schwermetallionen, nämlich Kupfer und Blei, mit einer Kapazität von 0,01 mmol/g unter Verwendung von Styrol-Divenylbenzol-Copolrmer-Anionenaustauschern offenbart.

Patent Abstracts of Japan Band 0152. Nr. 01 (C-0834) der JP 3 054234 offenbart die Herstellung einer Cellulose-Zusammensetzung mit einer lonenaustauscherfunktion, geeignet als Metallionenbinder mittels Mischen einer spezifischen regenerierten Cellulose und einem anionischen Polymer und Verfestigen des Gemisches.

Wirkstoffe in einem textilen Depot vorzuhalten und für eine ausreichende Abgabe dieser Stoffe aus dem Depot über die Zeit zu sorgen. Die abzugebende Wirkstoffkonzentration soll regelbar sein. Des weiteren sollen die nach dem erfindungsgemäßen Verfahren hergestellten Formkörper, insbesondere Fasern und Folien, so geschaffen werden, dass sie aufgrund ihres hohen Adsorptionsverrnögens an Wirkstoffen zur Herstellung als Wundauflagen, Pflaster, Hygieneartikel, Textilien, Spezialpapiere und als Verpackungsmaterial geeignet sind. Schließlich sollen Verbundstoffe aus Mischungen mit anderen Faserstoffen herstellbar sein.

Weitere Vorteile ergeben sich aus der folgenden Beschreibung.

Diese Aufgabe wird bei dem eingangs genannten Verfahren erfindungsgemäß dadurch gelöst, indem man cellulosische Formkörper, die nach dem Trocken-Nassextrusionsverfahren ersponnen wurden und inkorporierte schwach vemetzte Kationenaktive Ionentauscher enthalten, mit Wirkstoffen belädt. Überraschenderweise wurde gefunden, dass die Bindungskapazität für die genannten Wirkstoffe entscheidend vom Vernetzungsgrad der Ionentauscher abhängt. So kann die Bindungskapazität für kationenaktive Wirkstoffe, wie z. B. Silber, um mehr als das Doppelte erhöht werden, wenn man Polyacrylate einsetzt, die mit einem mehrfunktionellen Vernetzer schwach vernetzt wurden.

Schwach vemetzte Ionentauscher im Sinne der vorliegenden Erfindung sind Ionenaustauscher die mit einem verringerten Anteil an Vernetzern versehen sind. Herkömmliche Ionenaustauscherharze weisen einen Vernetzeranteil von 4 bis 12 Gew%, bezogen auf die Masse des Austauscherharzes, auf. Schwach vemetzte Ionenaustauscher im Sinne der vorliegenden Erfindung weisen einen Vernetzeranteil von 0,1 bis 2,0 Gew%, bevorzugt 0,3 bis 1,5 Gew%, besonders bevorzugt 0,5 bis 1,2 Gew% auf.

Schwach vemetzte Ionenaustauscherharze zeichnen sich auch dadurch aus, dass sie in wässrigen Lösungen sehr stark quellen. Übliche Ionenaustauscherharze mit den oben genannten Vernetzeranteilen weisen nur geringe Quellungsgrade auf.

Die mit inkorporierten schwach vemetzten Kationentauschem hergestellten Fasern übertreffen mit ihrer Bindungskapazität für Silberionen die der Braunalgen nach der DE 10 140 772 um bis zum 28-fachen. Es ist damit die Möglichkeit gegeben, Fasern oder Folien herzustellen, die z. B. mit kationenaktiven bakteriziden Wirkstoffen wie mit Silberionen hoch beladen werden können. Eine Faser mit 15 Masse-% inkorperiertern schwach vernetzten Kationenaustauscher kann mit ca. 80 g Silber beladen werden. Silberbeladungen der Faser mit > 100 g Ag/kg Faser ist möglich bei entsprechender Erhöhung des Masseanteils des inkorporierten schwach vernetzten Kationenaustauschers.

Diese Fasern können dann durch Abmischen mit anderen Fasern, wie z. B. Baumwolle oder synthetischen Fasern auf gewünschte Silbergehalte im herzustellenden Garn gebracht werden. Diese Verfahrensweise lässt eine sehr wirtschaftliche Herstellung von bakterizid wirkenden Garnen zu.

Die Inkorporation von Ionenaustauschern führt jedoch mit zunehmendem Anteil in der Faser zu einem nachteiligen Einfluß auf die textil-physikalischen Parameter wie Festigkeit, Dehnung und Schlingenfestigkeit. Insbesondere Festigkeit und Schlingenfestigkeit werden mit zunehmendem Anteil an inkorporiertern Ionenaustauscher in der Faser reduziert.

Es ist daher auch von wirtschaftlichem Interesse, mit Silber beladene Fasern zu erzeugen, die in ihren textil-physikalischen Eigenschaften, wie Festigkeit und Schlingenfestigkeit, den Eigenschaften nahe kommen, wie sie Fasern aufweisen, die keine inkorporierten Ionenaustauscher enthalten.

Mit der vorliegenden Erfindung ist es möglich Fasern bereitzustellen, die hinsichtlich des Silbergehaltes pro Faser einen ausreichenden Gehalt aufweisen, um eine ausreichende bakterizide Wirkung zu zeigen, jedoch keine Nachteile hinsichtlich der textil-physikalischen Parameter zeigen. Erfindungsgemäß kann mit 0,5 bis 1,5 Masse-%, bezogen auf die Cellulosemasse der Faser, an inkorporiertem schwach vernetzten Kationenaustauscher 5000 bis 10.000 mg Ag/kg Faser an die Faser gebunden werden. Derartige Fasern zeigen eine völlig ausreichende bakterizide Wirkung in den bisher bekannten Einsatzgebieten und sind in ihren textil-physikalischen Werten unmodifizierten Fasern ebenbürtig. Die Verarbeitung dieser Fasern und daraus hergestellter Garne ist auf allen Textilmaschinen möglich.

Setzt man anstelle der schwach vernetzten Kationentauscher Ionentauscher auf der Basis von an Acrylsäure-Divinylbenzol-Copolymer gebundenen Carboxylgruppen oder der an Styrol-Divinylbenzol-Copolymergebundenen chelatbildendene Iminodiessigsäure wie in der DE 19 917 614 beschrieben ein, kommt man zu Fasern, die in Bezug auf ihre bakterizide Wirkung vergleichbar sind. Die Aufnahmekapazität für Silberionen beträgt jedoch weniger als 50% der vorgenannten schwach vemetzten Kationentauscher.

Ein Maß für die zu erwartende bakterizide Wirkung der Fasern oder Garne ist die Gleichgewichtskonzentration der Wirkstoffe in wässrigen Lösungen wie z. B. der Silberionen.

Dazu werden mit Silberionen beladene Fasern oder Garne in destilliertes Wasser mit einer Temperatur von 20°C gelegt und die Gleichgewichtskonzentration der Silberionen nach 24 h gemessen. In der Tabelle 1 sind die Gleichgewichtskonzentrationen an Silberionen und die Beladung der Fasern mit Silber bei Einsatz von schwach vemetzten Kationentauschem und bekannten mit Divinylbenzol vernetzten lonentauschem dargestellt. Man erkennt, dass die Gleichgewichtskonzentration an Silberionen über der für eine bakterizide Wirkung notwendigen Konzentration von 0,01 - 1 mg/l liegt. Die Gleichgewichtskonzentration kann durch Abmischen mit anderen Faserstoffen auf die jeweils erforderliche Konzentration eingestellt werden.

**Tabelle 1:**

| Anteil Ionentauscher 7 Masse-% | Ag-Gehalt der Faser [g/kg] | Gleichgewichts-konzentration [mg/l Ag⁺] |
|---|---|---|
| Ionentauscher mit -COOH-Gruppen | 13,5 | 2,9 |
| Ionentauscher mit chelatbildenden Gruppen | 17,5 | 3.6 |
| Schwach vemetzte Kationentauscher (erfindungsgemäß) | 36,5 | 2,7 |

Wie aus Tabelle 1 ersichtlich, wird bei den erfindungsgemäßen Fasern die für den antimikrobiellen Effekt notwendige Gleichgewichtskonzentration erhalten, bei gleichzeitigem höheren Ag-Gehalt der Faser. Die Vorteile hieraus liegen auf der Hand.

In der Anwendung der Fasern werden die freien Ag-lonen beständig ausgetragen, wobei die Gleichgewichtskonzentration über die Zeit durch das in der Faser deponierte Ag aufrechterhalten wird. Durch die erhöhte Depotwirkung der erfindungsgemäßen Fasern kann somit die Gleichgewichtskonzentration über einen erhöhten Zeitraum aufrechterhalten werden.

Inkorporiert man in die Faser einen schwach vemetzten Kationentauscher und einen stark basischen Anionenaustauscher auf der Basis von Styrol-Divinylbenzol-Copolymer mit Trialkylammonium-Gruppen in Chlorid-Form, dann kann man die Fasern mit kationenaktiven und anionenaktiven bakterizid wirkenden Ionen beladen, wie z. B. mit Silberionen und Benzoesäure oder Sorbinsäure.

Damit ist es möglich, neben dem Einsatz von Silberionen die anionenaktiven Wirkstoffe wie z. B. Benzoesäure und Sorbinsäure einzusetzen. Deren toxikologische Unbedenklichkeit ist in vielen Arbeiten nachgewiesen und deshalb sind sie für den direkten Einsatz in Lebensmitteln zugelassen (Wallhäußer, Sterilisation, Desinfektion, Konservierung (4. Aufl.), Thieme 1988, S. 396). Die Verarbeitung derart ausgerüsteter Fasern in der Papierherstellung oder hergestellter Folien führt zu antimikrobiell aktiven Verpackungen für Lebensmittel.

Auch die medizinische Anwendung dieser mit kationenaktiven Wirkstoffen funktionalisierten Fasern sind möglich. So können diese Fasern Wirkstoffe, wie z. B. Nikotin binden. Die Fasern können in Form von Pflastern verarbeitet werden und als transdermale, therapeutische Systeme Anwendung finden.

Die Beladung der funktionalisierten Fasern kann zweckmäßigerweise durch Tauchen in einer Lösung mit den entsprechenden Ionen geschehen. Das Tauchen kann dabei sowohl im Batchbetieb als auch kontinuierlich erfolgen. Beim kontinuierlichen Tauchen wird vorzugsweise die geschnittene Faser in einem separaten Bad bei der Nachbehandlung beladen.

Zur weiteren Verdeutlichung der Erfindung und ihrer wesentlichen Eigenschaften dienen die folgenden Beispiele:

### Beispiel 1

Einer 12 Masse-%igen Celluloselösung in N-Methylmorpholin-N-Oxid-Monohydrat wird ein pulverförmiger schwach vernetzter Kationentauscher auf der Basis eines vernetzten Copolymerisates aus Acrylsäure und Natriumacrylat mit einer Korngröße < 10 µm in einem Gewichtsanteil von 15 Masse-%, bezogen auf einen Celluloseanteil, zugesetzt. Diese Spinnlösung wird in einem Kneter homogenisiert und bei einer Temperatur von ca. 90°C durch eine Spinndüse mit 480 Löchern und einem Düsenlochdurchmesser von 80 µm gesponnen. Die Abzugsgeschwindigkeit liegt bei 30 m/min. Der multifile Faden wird durch mehrere Waschbäder geführt zur Auswaschung des N-Methylmorpholin-N-Oxides. Die Fasern werden abgeschleudert und mit 10 Liter einer 0,1 M Silbernitratlösung pro kg Fasermaterial beladen. Nach der Beladung werden die Fasern geschleudert und von anhaftendem Silbernitrat freigewaschen. Anschließend werden die Fasern bei ca. 80°C getrocknet.

**Tabelle 2:**

| | | |
|---|---|---|
| Feinheit | dtex | 0,7 |
| Feinheitsbezogene Reißkraft trocken | cN/tex | 22,5 |
| Dehnung trocken | % | 14,8 |
| Feinheitsbezogene Schlingenreißkraft | cN/tex | 7,5 |
| Silbergehalt | g/kg Faser | 80 |

Tabelle 2 zeigt die Faserparameter und den Silbergehalt der Faser. Eine so hoch beladene Faser hat den Vorteil, dass durch Verschneiden der Faser mit anderen textilen Fasern wie z. B. Baumwolle sehr wirtschaftlich silberhaltige Garne hergestellt werden können. Bei einem Gehalt von ca. 5000 mg Ag/kg Garn kann die Silberfaser um das 16-fache verschnitten werden.

Auf diese Weise hergestellte Garne lassen sich auf Strick- und Wirkmaschinen im Gegensatz zu galvanisierten Polyamidfäden sehr gut verarbeiten.

### Beispiel 2

Fasern werden nach Beispiel 1 ersponnen mit einem Titer von 0,17 tex und einem Gehalt an schwach vernetztern Kationentauscher von 6 Masse-%, bezogen auf den Celluloseanteil. Diese Fasern werden nach Beispiel 1 mit Silberionen beladen. Die Faserparameter sind in Tabelle 3 aufgeführt.

### Beispiel 3

Fasern werden nach Beispiel 1 hergestellt mit einem Titer von 0,5 tex und einem Gehalt an schwach vernetztem Kationentauscher von 0,5 Masse-%, bezogen auf den Celluloseanteil. Die Beladung mit Silberionen wird analog Beispiel 1 vorgenommen. Die Faserparameter sind der Tabelle 3 zu entnehmen. In die Tabelle 3 wurde eine Faser ohne schwach vemetzten Kationentauscher zum Vergleich aufgenommen.

**Tabelle 3:**

| | | Beispiel 2 | Beispiel 3 | Faser ohne schwach vemetzten Kationentauscher |
|---|---|---|---|---|
| Feinheit | dtex | 0,17 | 0,5 | 0,5 |
| Feinheitsbezogene Reißkraft trocken | cN/tex | 35,8 | 37,6 | 38,1 |
| Dehnung trocken | % | 13,0 | 11,4 | 11,8 |
| Feinheitsbezogene Schlingenreißkraft | cN/tex | 8,2 | 9,1 | 9,5 |
| Silbergehalt | g/kg Faser | 36,6 | 4,6 | - |

Aus den Beispielen 1 - 3 ist zu entnehmen, dass der Silbergehalt auf der Faser mit dem Gehalt des schwach vernetzten Kationentauschers in weiten Grenzen einstellbar ist. Selbst mit 0,5 Masse-% kann noch ein hoher Silbergehalt erreicht werden. Der Einfluss von 0,5 Masse-% des schwach vemetzten Kationentauschers auf die textilen Faserparameter ist unwesentlich.

### Beispiel 4 (Vergleichsbeispiel)

Einer Cellutosemaische in 60%-igem wässrigen N-Methylmorpholin-N-Oxid wird eine wässrige Suspension eines schwachsauren makroporösen Kationentauschers auf der Basis eines Styrol-Divinylbenzol-Copolymer mit chelatbildenden Iminodiessigsäure-Gruppen in einer solchen Konzentration zugegeben, dass die ersponnenen Fasern einen Gehalt von 6 Masse-% bezogen auf den Celluloseanteil enthalten. Die Fasern werden nach dem Ausspinnen gewaschen und wie im Beispiel 1 beschrieben mit Silberionen beladen. Tabelle 4 enthält die Faserparameter.

**Tabelle 4:**

| | | Beispiel 4 | Beispiel 5 |
|---|---|---|---|
| Feinheit | dtex | 0,5 | 0,5 |
| Feinheitsbezogene trocken Reißkraft | cN/tex | 31,2 | 30,9 |
| Dehnung trocken | % | 14,2 | 13,5 |
| Feinheitsbezogene Schlingenreißkraft | cN/tex | 9,1 | 8,5 |
| Silbergehalt | g/kg Faser | 17,5 | 13,6 |

### Beispiel 5 (Vergleichsbeispiel)

Arbeitet man analog Beispiel 4 und gibt der Maische 6 Masse-% eines schwachsauren makroporösen Kationentauschers auf der Basis von vernetztern Polyacrylat in der Natrium-Form zu, so dass in der ersponnenen Faser 6 Masse-% Ionentauscher bezogen auf den Celluloseanteil enthalten sind, wäscht diese Faser und belädt sie mit Silberionen wie in Beispiel 1 beschrieben, so erhält man eine Faser mit 13,6 g Ag/kg Faser. Am Beispiel 5 wird überraschend deutlich, dass der Ionentauscher auf Polyacrylatbasis weniger als die Hälfte an Silberionen aufnimmt als der schwach vemetzte Kationentauscher auf Polyacrylatbasis. Die Steigerung der Bindungskapazität um mehr als 100% bringt deutliche technologische und wirtschaftliche Vorteile dadurch, dass mit geringen Mengen schwach vemetzten Kationentauschern in der Faser die textil-physikalischen Parameter kaum beeinflusst werden, andererseits durch die hohe Aufnahme an Silberionen durch das Verschneiden mit anderen Fasern sehr wirtschaftlich gearbeitet werden kann.

### Beispiel 6

Fasern mit schwach vemetzten Kationentauschem sowie herkömmlichen Ionenaustauschen nach dem Stande der Technik, hergestellt nach den Beispielen 1 bis 5 wurden mit Silber-, Kupfer (II)- und Zinkionen beladen. Die Ergebnisse sind in der Tabelle 5 aufgeführt.

**Tabelle 5:**

| Faser inkorporiert mit | Metallgehalt g/kg Faser | | |
|---|---|---|---|
| | Kupfer | Silber | Silber/Zink |
| 20 Masse-% Ionentauscher nach Beispiel 4 (Vergeleichsbeispiel) | 23,7 | 57,1 | 23,9/27,5 |
| 20 Masse-% Ionentauscher nach Beispiel 5 (Vergeleichsbeispiel) | 11,5 | 41,7 | 36,4/24,5 |
| 15 Masse-% schwach vemetzte Kationentauscher wie in Beispielen 1 bis 3 | 25,5 | 85,8 | 59,5/30,5 |

Fasern beladen mit Kupferionen, Silberionen oder mit einer Kombination aus Silber und Zinkionen können als bakterizide Fasern eingesetzt werden.

### Beispiel 7

Einer 11 Masse-%igen Celluloselösung in N-Methylmorpholin-N-Oxid-Monohydrat wird eine Suspension eines schwach vernetzten Kationentauschers auf der Basis eines vernetzten Copolymerisates aus Acrylsäure und Natriumacrylat und eines stark basischen Anionentauschers auf der Basis eines Styrol-Divinylbenzol-Copolymer mit Trialkylammonium-Gruppen in Chlorid-Form in 85%-igem N-Methylmorpholin-N-Oxid in einer solchen Konzentration zugegeben, dass die Spinnlösung 11 Masse-% Cellulose und bezogen auf den Celluloseanteil 8 Masse-% des schwach vemetzten Kationentauschers und 8 Masse-% des Anionentauschers enthält. Nach dem Homogenisieren wird die Spinnlösung nach Beispiel 1 mit einem Titer von 0,5 tex versponnen. Die Fasern haben eine Festigkeit von 26,3 cN/tex, eine Dehnung von 12,1% und eine feinheitsbezogene Schlingenreißkraft von 8,6 cN/tex.

Die Silberbeladung liegt bei 52,4 g Silber/kg Faser und die Beladung mit Benzoat bei 16,6 g Benzoat/kg Faser. Diese Fasern besitzen eine sehr starke bakterizide Wirkung. Das Beispiel zeigt die Eignung der erfindungsgemäßen Fasern zur kombinierten Anwendung mit Anionenaustauschern und Kationenaustauschern beladenen Fasern nach dem Stande der Technik.

### Beispiel 8

Erfindungsgemäße Ionentauscherfasern oder -folien mit inkorporierten Kationentauschem hergestellt nach Beispiel 2 werden mit Nikotin beladen. Die beladenen Fasern oder Folien werden gewaschen und getrocknet. Diese Fasern oder Folien können zu textilen Depots verarbeitet werden und als transdermale, therapeutische Systeme zur Anwendung kommen.

### Beispiel 9

Fasern, nach Beispiel 1 hergestellt, wurden auf ihre bakterizide Wirkung in Anlehnung an die European Pharmacopaeia (EP 2002), Chapter 2.6.12, Bioburden determination geprüft.

Geprüft wurden Papiere, die Fasern nach Beispiel 1 enthalten, in einer Menge, dass eine Abstufung der Silbergehalte im Papier vorlagen von 190 mg Ag/kg, 760 mg Ag/kg und 3800 mg Ag/kg Papier. Die Prüfung wurde an folgenden Mikroorganismen vorgenommen (Tabellen 6 - 9):

| | |
|---|---|
| Pseudomonas aeruginosa | ATCC 9027 |
| Staphylococcus aureus | ATCC 6538 |
| Bacillus subtilis spores | ATCC 6633 |
| Fusarium solani spores | ATCC 36031. |

**Tabelle 6 - Pseudomonas aeruginosa**

| Silbergehalt | Keimzahlen nach Inkubationszeit | | | |
|---|---|---|---|---|
| | 0 min. | 1 Tag | 3 Tage | 7 Tage |
| Vergleichsprobe | 6.9 x 10⁴ | 7.8 x 10⁴ | 5.9 x 10⁵ | 4.5 x 10⁴ |
| 190 mg Ag/kg | 8.9 x 10⁴ | 4.5 x 10³ | 77 | <10 |
| 760 mg Ag/kg | 7.7 x 10⁴ | 1.3 x 10³ | <10 | <10 |
| 3800 mg Aglkg | 8.7 x 10⁴ | 3.3 x 10² | <10 | <10 |

**Tabelle 7 - Staphylococcus aureus**

| Silbergehalt | Keimzahlen nach Inkubationszeit | | | |
|---|---|---|---|---|
| | 0 min. | 1 Tag | 3 Tage | 7 Tage |
| Vergleichsprobe | 1.1 x 10⁵ | 1.2x10⁵ | 1.4 x 10⁵ | 9.6 x 10⁴ |
| 190 mg Ag/kg | 1.3 x 10⁵ | 1.1x10⁵ | 4.6 x 10³ | 36 |
| 760 mg Ag/kg | 1.4 x 10⁵ | 8.8x10⁴ | 4.8 x 10³ | <10 |
| 3800 mg Ag/kg | 1.2 x 10⁵ | 4.9 x10⁴ | 1.1 x 10³ | <10 |

**Tabelle 8 - Fusarium solani spores**

| Silbergehalt | Keimzahlen nach Inkubationszeit | | | |
|---|---|---|---|---|
| | 0 min. | 1 Tag | 3 Tage | 7 Tage |
| Vergleichsprobe | 1.6x10⁵ | 1.7x10⁵ | 1.6x10⁵ | 1.7 x 10⁵ |
| 190 mg Ag/kg | 1.6x10⁵ | 1.2x10⁵ | 1.0x10⁴ | <10 |
| 760 mg Ag/kg | 1.2x10⁵ | 7.8x10⁴ | 7.3 x 10³ | <10 |
| 3800 mg Ag/kg | 1.6x10⁵ | 8.8x10⁴ | 1.4x10³ | <10 |

**Tabelle 9 - Bacillus subtilis spores**

| Silbergehalt | Keimzahlen nach Inkubationszeit | | | |
|---|---|---|---|---|
| | 0 min. | 1 Tag | 3 Tage | 7 Tage |
| Vergleichsprobe | 1.3 x 10⁵ | 1.2 x 10⁵ | 1.2 x 10⁵ | 1.3 x 10⁵ |
| 190 mg Ag/kg | 1.1 x 10⁵ | 9.5 x 10⁴ | 9.7 x 10⁴ | 1.6 x 10⁴ |
| 760 mg Ag/kg | 1.2 x 10⁵ | 1.1 x 10⁵ | 8.4 x 10⁴ | 1.7 x 10⁴ |
| 3800 mg Ag/kg | 1.3 x 10⁵ | 8.8 x 10⁴ | 7.7 x 10⁴ | 1.1 x 10⁴ |

Alle Messergebnisse der Keimzahlen der Tabellen 6 bis 9 sind mit einem Messfehler von 10% behaftet

Die Vergleichsprobe war ein Papier ohne silberhaltige Fasern. Für alle Testkeime konnten Abhängigkeiten der mikrobioziden Wirkung im Hinblick auf Einwirkungsdauer und Konzentration der Silberbeladung nachgewiesen werden. Erwartungsgemäß zeigten die Bacillus subtilis spores die größte Resistenz. Aber auch bei diesen konnte eine Absenkung der Keime erzielt werden.

### Beispiel 10

Fasern, hergestellt nach Beispiel 1, wurden mit Baumwolle zu Strumpfgam mit einem Titer Nm 68/1 und einem Silbergehalt von 1300 mg Ag/kg Garn versponnen. Aus diesem Garn wurde ein Strickschlauch gefertigt und auf bakterizide Wirkung geprüft (Probe 31444083). Die Prüfung erfolgte in Anlehnung an SN195924. Der Testorganismus war Lactobacillus brevis DSM 20054. Als Kontrollprobe wurde ein nicht antimikrobiell ausgerüstetes Baumwollgewebe eingesetzt (Tabelle 10). Es wurden jeweils 5 Messungen anhand des gleichen Probenmaterials sowie der Kontrollprobe durchgeführt.

**Tabelle 10 - Ergebnisse der Prüfung der antibakteriellen Wirkung im Keimträgerversuch am Prüfkeim Lactobacillus brevis.**

| Probenbezeichnung | Ig KBE nach x Stunden Kontaktzeit | | | | | AE-Werte | | Bewertung |
|---|---|---|---|---|---|---|---|---|
| | 0 | 0-Mittelwert | 2 | 6 | 24 | AE6 | AE24 | |
| Kontrolle 1 | 7,0 | 6,9 | 7,3 | 8,0 | 9,3 | -1,1 | -2,4 | |
| Kontrolle 2 | 6,8 | | 7,2 | 8,0 | 9,3 | -1,1 | -2,4 | |
| Kontrolle 3 | 7,0 | | 7,3 | 8,0 | 9,3 | -1,1 | -2,4 | |
| Kontrolle 4 | 7,0 | | 7,0 | 8,0 | 9,4 | -1.1 | -2,5 | |
| Kontrolle 5 | 6,7 | | 6,9 | 8,1 | 9,2 | -1,2 | -2,3 | |
| 3144408.1 | 6,9 | 6,9 | 6,2 | 3,0 | 4,2 | 3,9 | 2,7 | + |
| 3144408.2 | 6,9 | | 6,4 | 3,5 | 6,1 | 3,4 | 0,8 | + |
| 3144408.3 | 6,9 | | 6,2 | 4,5 | 4,0 | 2,9 | 2,9 | + |
| .3144408.4 | 7,0 | | 6,2 | 3,0 | 6,2 | 3,0 | 0,7 | + |
| 33144408.5 | 7,0 | | 6,1 | 3,5 | 6,2 | 3,4 | 0.7 | + |

| | | | | | | | | |
|---|---|---|---|---|---|---|---|---|
| KBE = Zahl der koloniebildenden Einheiten des Testbakteriums AE = antimikrobieller Effekt | | | | | | | | |

### Bewertungskriterien:

Der 24-Stunden-Wert der Wachstumskontrolle (Kontroll-, bzw. Standardgewebe) muss mindestens um zwei Zehnerpotenzen über dem Anfangswert liegen (AE < -2).

Eine antimikrobielle Wirkung ist dann gegeben, wenn ein KBE-Wert höchstens 0,5 dekadische Logarithmen über dem Mittelwert der KBE-Werte zur Nullkontaktzeit liegt, d. h. AE_{5,24} > -0,5 ist.

Die Wirkung einer antimikrobiellen Ausrüstung ist gegeben, wenn für den Testkeim wenigstens 4 von 5 KBE-Einzelwerte jeder Kontaktzeit antimikrobielle Wirkung zeigen. Diese Anforderungen erfüllt nach den Testergebnissen die Probe Nr.: 3144408: Strickschlauch.

## Patentansprüche

1. Verfahren zur Herstellung von cellulosischen Formkörpern mit funktionaler Wirkung nach dem Trocken-Naß Extrusionsverfahren ersponnen, **dadurch gekennzeichnet, daß** man cellulosische Fasern oder Folien umfassend wenigstens einen inkorporierten, schwach vernetzten kationenaktiven Ionenaustauscher mit bakterizid wirkenden Metallionen und/oder ionischen pharmazeutischen Wirkstoffen derart belädt, daß sich ein Depot dieser Wirkstoffe in der Faser aufbaut und das dieses bei der Anwendung dieser Fasern und Folien in wäßrigen Lösungen, die Wirkstoffe über die Zeit in Höhe der jeweiligen Gewichtskonzentration wieder abgibt.

2. Verfahren nach Anspruch I, **dadurch gekennzeichnet, daß** der schwach vernetzte kationenaktive Ionenaustauscher ein Polyacrylat ist.

3. Verfahren nach Anspruch 1 oder 2, **dadurch gekennzeichnet, daß** als Metallionen Silberionen eingesetzt werden.

4. Verfahren nach Anspruch 3, **dadurch gekennzeichnet, daß** als Metallionen weitere bakterizid wirkende Metallionen verwendet werden, insbesondere Kupfer-, Quecksilber-, Zirkon- oder Zinkionen.

5. Verfahren nach einem der vorhergehenden Ansprüche, **dadurch gekennzeichnet, daß** die ionischen pharmazeutischen Wirkstoffe anionenaktive Wirkstoffe anionenaktive Wirkstoffe sind, insbesondere Benzoesäure oder Sorbinsäure.

6. Verfahren nach einem der vorhergehenden Ansprüche, **dadurch gekennzeichnet, daß** die Wirkstoffkonzentration im Bereich von 0,005 bis > 100g Wirkstoff/kg Formkörper liegt.

7. Verfahren nach einem der vorhergehenden Ansprüche, **dadurch gekennzeichnet, daß** man die mit Wirkstoff beladenen Fasern mit textilen Fasern abmischt und zu Flächengebilden verarbeitet.

8. Verfahren nach Anspruch 7, **dadurch gekennzeichnet, daß** die textilen Fasern ausgewählt sind aus der Gruppe umfassend Baumwolle, Wolle, Polyesterfasern, Polyamidfasern, Polyacrylfasern. Polypropylenfasern und cellulosische Regeneratfasern.

9. Verfahren nach einem der vorhergehenden Ansprüche, **dadurch gekennzeichnet, daß** die cellulosischen Formkörper weiterhin Kationen aktive und/oder Anionen aktive Ionenaustauscher enthalten.

10. Cellulosischer Formkörper mit funktionaler Wirkung, **dadurch gekennzeichnet, daß** schwach vernetzte kationenaktive Ionenaustauscher inkorportiert sind, wobei der lionenaustauscher mit bakterizid wirkenden Metallionen und/oder ionischen pharmazeutischen Wirkstoffen beladen ist, und weiterhin daß der Formkörper die Metallionen und/oder Wirkstoffe in wäßrigen Lösungen über die Zeit in Höhe der jeweiligen Gleichgewichtskonzentration abgibt.

11. Cellulosischer Formkörper, nach Anspruch 10, **dadurch gekennzeichnet, daß** die Metallionen wenigstens teilweise Silberionen sind.

12. Flächengebilde enthaltend wenigstens einen Anteil an cellulosischen Formkörpern nach einem der Ansprüche 10 bis 11.

13. Flächengebilde nach Anspruch 12, **dadurch gekennzeichnet, daß** das Gewebe ein Papier, eine Wursthülle oder eine Vliesauflage ist.

## Claims

1. Process to manufacture moulding functional cellulose products including cellulose fibres or sheets using a dry-wet extrusion process, **characterized** through that at least one incorporated, slightly polymerised cationic ion-exchanger shall be charged by metal ions having a bactericidal effect and/or by ionic pharmaceutical agents in such a way that a depot of these agents will be accumulated in the fibres and the agents then will be discharged again over the time in accordance with the weight concentration, when these fibres and sheets will be applied to aqueous solutions.

2. Process according to claim 1, **characterized** through that the slightly polymerised, cationic ion-exchanger is a polyacrylate.

3. Process according to claim 1 or 2, **characterized** through that silver ions will be used as metal ions.

4. Process according to claim 3, **characterized** through that further metal ions having a bactericidal effect are used as metal ions, especially copper ions, mercury ions, zircon ions or zinc ions.

5. Process according to one of the claims as mentioned before, **characterized** through that the ionic pharmaceutical agents are anionic agents, especially benzoic acid or sorbic acid.

6. Process according to one of the claims mentioned before, **characterized** that the agent concentration is in the range of 0.005 till > 100g agent per kg moulding product.

7. Process according to one of the claims as mentioned before, **characterized** through that the fibres charged by an agent are mixed with textile fibres and elaborated in a way to form a flat-shaped article.

8. Process according to claim 7, **characterized** through that the textile fibres are chosen out of the group comprising cotton, wool, polyester fibres, polyamide fibres, polyacrylics, polypropylene fibres and cellulose regenerate fibres.

9. Process according to one of the claims mentioned before, **characterized** through that the cellulose moulding products still contain cations active and/or anions active ion-exchangers.

10. Moulding functional cellulose products, **characterized** through that slightly polymerised cationic ion-exchangers are incorporated, whereby the ion-exchangers are charged by metal ions having a bactericidal effect and/or by ionic pharmaceutical agents, and, moreover through that the moulding product shall discharge the metal ions and/or the agents over the time in accordance with the respective weight concentration in aqueous solutions.

11. Moulding functional cellulose products according to claim 7, **characterized** through that at least some parts of the metal ions are silver ions.

12. Flat-shaped articles containing at least a portion of cellulose products according to claim 10 to 11.

13. Flat-shaped products according to claim 12, **characterized** that the texture is a paper, a sausage skin or a fleece layer.

## Revendications

1. Une méthode de fabrication de produits cellulosiques fonctionnels, moulés selon le procédé d'extrusion sec-humide, **caractérisée par le fait que** les fibres ou les feuilles cellulosiques comprenant au moins un échangeur d'ions cationique incorporé, à faible réticulation, ayant des ions métalliques à action bactéricide et/ou des agents ioniques pharmaceutiques, sont chargées de manière à ce qu'un dépôt de ces agents est formé dans la fibre et que ces agents seront libérés à la longue, suivant leur taux de concentration, lorsque ces fibres ou ces feuilles sont appliquées en solutions aqueuses.

2. Une méthode conformément à la revendication 1, **caractérisée par le fait que** l' échangeur d'ions cationique à faible réticulation est un polyacrylate.

3. Une méthode conformément aux revendications 1 ou 2, **caractérisée par le fait que** les ions métalliques sont des ions d'argent.

4. Une méthode conformément à la revendication 2, **caractérisée par le fait que** d'autres ions métalliques à action bactéricide sont utilisés comme ions métalliques, en particulier les ions de cuivre, de mercure, de zircon ou de zinc.

5. Une méthode conformément à l'une des revendications sus-mentionnées, **caractérisée par le fait que** les agents ioniques pharmaceutiques sont des agents anioniques, en particulier l'acide benzoïque ou l'acide sorbique.

6. Une méthode conformément à l'une des revendications sus-mentionnées, **caractérisée par le fait que** la concentration de l'agent se situe entre 0,005 et > 100g d'agent par kilo de produit moulé.

7. Une méthode conformément à l'une des revendications sus-mentionnées, **caractérisée par le fait que** les fibres chargées d'agent sont mélangées à des fibres textiles et manufacturées en produits de forme plane.

8. Une méthode conformément à la revendication 7, **caractérisée par le fait que** les fibres textiles sont choisies hors du groupe comprenant le coton, la laine, les fibres polyamides, les fibres polyacryliques, les fibres de polypropylène et les fibres cellulosiques régénérées.

9. Une méthode conformément à l'une des revendications sus-mentionnées, **caractérisée par le fait que** les produits cellulosiques contiennent en plus des échangeurs d'ions cationiques et/ou anioniques.

10. Des produits cellulosiques fonctionnels, **caractérisés par le fait que** des échangeurs d'ions cationiques à faible réticulation sont incorporés, l'échangeur d'ions étant chargé d'ions métalliques à action bactéricide et/ou d'agents ioniques pharmaceutiques, et que de plus, le produit moulé libère à la longue en solutions aqueuses les ions métalliques et/ou les agents, suivant leur taux de concentration.

11. Un produit cellulosique conformément à la revendication 10, **caractérisé par le fait que** les ions métalliques sont en partie au moins des ions d'argent.

12. Un produit de forme plane contenant au moins une part de produit cellulosique conformément à l'une des revendications 10 ou 11.

13. Un produit de forme plane conformément à la revendication 12, **caractérisé par le fait que** la texture est un papier, une peau de saucisse ou un revêtement en nappe de fibres.
